# EUROPÄISCHE PATENTSCHRIFT

(11) **EP 0 038 090 B1**
(45) Veröffentlichungstag und Bekanntmachung des Hinweises auf die Patenterteilung: **04.04.1984**
(21) Anmeldenummer: 81200288.9
(22) Anmeldetag: 13.03.1981
(51) Int. Cl.: D06M 11/12, D06M 13/40, D06M 15/28

(54) **Mittel und Verfahren für die flammhemmende Ausrüstung von Polyacrylnitrilfasern enthaltendem Textilmaterial**
Product and process for the flame retardant treatment of textile material containing polyacrylic fibres
Produit et procédé pour le traitement ignifuge de matériaux textiles contenant des fibres en polyacrylonitrile

(30) Priorität: 03.04.1980 CH 2632/80
(43) Veröffentlichungstag der Anmeldung: 21.10.1981
(73) Patentinhaber: Geiser A.G. Tenta-Werke, CH-3415 Hasle-Rüegsau (Kanton Bern) (CH); Lauterburg & Cie. AG Bunt- und Leinenweberei, CH-3550 Langnau (Kanton Bern) (CH)
(72) Erfinder: Nold, Heinz Georg, CH-3400 Burgdorf/BE (CH); Hagens, Gerrit, CH-3422 Alchenflüh/Kirchberg/BE (CH)
(74) Vertreter: Schoch, Willy

## Beschreibung

Die vorliegende Erfindung bezieht sich auf ein Mittel in Form einer Dispersion für die flammhemmende Ausrüstung von Polyacrylnitrilfasern enthaltendem Textilmaterial, auf ein Verfahren zur Herstellung des Mittels und auf die Verwendung des Mittels, bevorzugt für permanente flammhemmende und wasserabweisende Ausrüstung von Storen- und Markisengeweben.

Neben anderen bewährten Einsatzgebieten werden Chemiefasern aus Polyacrylnitril (PAN) aufgrund ihrer hervorragenden Licht- und Wetterbeständigkeit für die Herstellung von Geweben für Sonnenstoren, Markisen, Zelten, Tropenbekleidung, Regenmäntel und von Gardinen, allein oder im Gemisch mit anderen natürlichen und/oder Chemiefasern, bevorzugt.

Für die meisten derartigen Verwendungszwecke werden heute neben guten textilen Eigenschaften auch flammhemmende Eigenschaften bzw. schlechte Brenn- oder Entflammbarkeit verlangt. Insbesondere bei textilen Flächengebilden, die in öffentlichen Bauten, wie Krankenhäusern, Schulen, Verwaltungsgebäuden und dergleichen zum Einsatz gelangen, ist die flammhemmende Wirkung vorteilhaft. Dies gilt insbesondere für Sonnenstoren- und Markisengewebe. Es ist selbstverständlich, daß gerade bei derartigen Geweben, die ständig sämtlichen Witterungseinflüssen ausgesetzt sind, die flammhemmende Wirkung bzw. schlechte Entflamm- und Brennbarkeit, permanent und wetterbeständig sein muß.

Aus der FR-A-2 204 675 ist ein Verfahren zur flammhemmenden Ausrüstung von Textilen bekannt, worin neben Bindemitteln eine Kombination von Halobromverbindungen und Metalloxiden verwendet wird. Gemäß dieser Druckschrift werden die besten Resultate erzielt, wenn die halobromierten Verbindungen in einem synergetischen Verhältnis zum Metalloxid vorliegen, das 3 bis 7 : 1 und vorzugsweise 4 bis 6 : 1 beträgt.

Überraschenderweise wurde nun gefunden, daß eine besonders licht- und wetterbeständige, flammhemmende Ausrüstung von Polyacrylnitrilfasern enthaltendem Textilmaterial hergestellt werden kann, wenn das Verhältnis Halogenverbindung zu Sb₂0₃ in der Imprägnierflotte den Verhältnissen des Anspruchs 1 entspricht und wenn als Halogenverbindung N,N-Ethylen-bis-tetrabromphthalimid verwendet wird.

Storen- und Markisengewebe auf Basis von PAN-Fasern sind zwar auf dem Markt bereits erhältlich, vermögen die gestellten Anforderungen jedoch nicht vollständig zu befriedigen, da sie einerseits nicht das gewünschte Ausmaß einer flammhemmenden Wirkung aufweisen und andererseits durch die flammhemmende Ausrüstung einen wesentlichen Teil ihres textilen Aussehens verloren haben.

Dem Fachmann aus der Textilveredlung und insbesondere auch dem Hersteller von Textilveredlungsmitteln ist es bekannt, daß es bisher nicht möglich war, zur Hauptsache aus PAN-Fasern bestehende Textilmaterialien unter Erhaltung ihrer textilen Eigenschaften permanent flammhemmend auszurüsten, wobei sogar eine derartige nichtpermanente Ausrüstung nur in beschränktem Ausmaß möglich ist.

Aus den bereits erwähnten Gründen besteht jedoch erhebliches Interesse an einer permanenten flammhemmenden Ausrüstung von PAN-Fasern enthaltenden Textilmaterialien, die in der Textilveredlungsindustrie unter Einsatz der dort bereits vorhandenen Einrichtung auf einfache Art und unter Erhaltung dertextilen Eigenschaften des behandelten Textilmaterials appliziert werden kann.

Es ist Aufgabe der vorliegenden Erfindung, ein Mittel zu schaffen, dessen Verwendung die Lösung der gestellten Aufgabe ermöglicht.

Es wurde nun gefunden, daß die im Patentanspruch 7 angegebene Kombination von Antimontrioxid mit der licht- und wetterechten organischen Verbindung N,N-Ethylen-bis-tetrabromphthalimid in einem härt- oder gelierbaren Bindemittel eine nachträgliche flammhemmende Ausrüstung von PAN-Fasern enthaltendem Textilmaterial unter den Verfahrensbedingungen des Anspruchs 1 ermöglicht, durch welche die textilen Eigenschaften nicht beeinträchtigt werden und die gute und permanente flammhemmende Eigenschaften ergibt.

Die besten Effekte einer permanent flammhemmenden Ausrüstung unter Verwendung des erfindungsgemäßen Mittels werden auf Textilmaterialien aus Fasergemischen erzielt, die zur Hauptsache PAN-Fasern und daneben natürliche und/oder andere Chemiefasern enthalten. Hierfür bevorzugte Mischungskomponenten sind Baumwolle als natürliche Faser und von den Chemiefasern PES-, PA-und insbesondere halogenhaltige PAN-Fasern, wie »Dralon« C, »Acrilan« SEF und »Dolan« spez.

Das erfindungsgemäße Mittel ermöglicht in Abhängigkeit von dessen Anwendungskonzentration die Erzielung einer flammhemmenden Ausrüstung, die den europäischen Normen, beispielsweise SNV 198 898 und DIN 4102 B2, entspricht.

Es hat sich gezeigt, daß die bei konventionellen Verfahren zur flammhemmenden Ausrüstung häufig auftretenden Nachteile, wie Herabsetzung der Licht- und Wetterechtheit des behandelten Textilmaterials, erhöhte Korrosionsgefahr und dergleichen, bei Verwendung des erfindungsgemäßen Mittels nicht auftreten.

Zusätzliche, heute im allgemeinen übliche Anforderungen, wie wasserabweisende, fungizide und bakterizide Ausrüstung, mit oder ohne gleichzeitige Füllung und/oder Anfärbung mit organischen und/oder anorganischen Pigmenten, können durch Kombination der entsprechenden Mittel mit dem erfindungsgemäßen Mittel bei dessen Verwendung für die flammhemmende Permanentausrüstung ohne weiteres erfüllt werden.

Die flammhemmende Wirkung des erfindungsgemäßen Mittels ergibt sich aus der Kombination von Antimontrioxid mit der licht- und wetterechten organischen Halogenverbindung N,N-Ethylen-bis- tetrabromphthalimid.

Die permanente Wirkung bzw. Beständigkeit der flammhemmenden Ausrüstung ergibt sich aus der Verwendung eines durch eine Wärmebehandlung bei 160° C härt- oder gelierbaren Bindemittels. Bei härtbaren Bindemitteln kann die Härtung durch Vernetzung, Kondensation, physikalische Trocknung oder Vulkanisation erfolgen. Bevorzugte Bindemittel sind solche auf Basis einer Dispersion eines Acrylharzes, wie »Primal« von Rohm und Haas, oder eine Vinylidenchlorids, wie »Diofan« der BASF. Ein bevorzugtes Dispergiermittel ist beispielsweise das Natriumsalz eines Copolymers von Diisobutyl und Maleinsäure.

Falls Permanent-Hydrophobierungsmittel mitverwendet werden sollen, ist hierfür beispielsweise eine Lösung auf Basis von Fluorkohlenwasserstoff oder von Siliconen geeignet.

Für die Mitverwendung geeignete Pigmente sind beispielsweise »Unispers« und »Oremasin« von Ciba-Geigy.

Für die Herstellung des erfindungsgemäßen Mittels in Form einer wäßrigen Dispersion ist die Verwendung von enthärtetem Wasser als Dispersionsmedium von Vorteil.

Bei Verwendung eines organischen Lösungsmittels als Dispersionsmediums sind beispielsweise Ketone oder aromatische oder aliphatische Kohlenwasserstoffe, einzeln oder im Gemisch untereinander, geeignet.

Bei der Herstellung des erfindungsgemäßen Mittels ist außerdem die in den Patentansprüchen 9-11 angegebene Reihenfolge der Zugabe und Verarbeitung der einzelnen Komponenten unbedingt einzuhalten. Das Vermahlen und Vordispergieren von N,N-Ethylen-bis-tetrabromphthalimid und des Antimontrioxids in Gegenwart des Dispergiermittels in der Gesamtmenge des für die jeweilige Ausführungsform des Mittels zum Einsatz gelangenden Dispersionsmediums im ersten Verfahrensschritt bis zu einer Korngröße vo höchstens 1 ₁1m kann in einer Kugel-, Kolloid- oder Perlreibmühle erfolgen. Im zweiten Verfahrensschritt wird die im ersten Verfahrensschritt erhaltene Vordispersion vorgelegt und das Bindemittel langsam zugegeben und eingerührt, wobei zweckmäßig ein normales Rührwerk geringer Tourenzahl zum Einsatz gelangt. Das Rühren wird fortgesetzt, bis eine homogene Dispersion erzielt ist. Falls Pigmente, Pemanent-Hydrophobierungsmittel und gegebenenfalls weitere Zusatzmittel mitverwendet werden sollen, müssen diese in der angegebenen Reihenfolge unter langsamer Zugabe in die nach Zusatz des Bindemittels erhaltene homogene Dispersion eingerührt und so lange gerührt werden, bis wiederum eine homogene Dispersion erzielt ist. Für einen Ansatz von 100 kg der Imprägnierflotte wird hierbei eine Rührdauer von etwa 10 min benötigt.

Eine solcherart hergestellte Imprägnierflotte kann für die Imprägnierung und flammhemmende Ausrüstung von beliebigen, zur Hauptsache PAN-Fasern enthaltenden Textilmaterialien, wie lose Fasern, Garne, Gewebe, Gewirke, Nonwovens auf bekannte Art zum Einsatz gelangen.

Besonders bevorzugt wird die Verwendung des erfindungsgemäßen Mittels für permanente flammhemmende und wasserabweisende Ausrüstung von Gewebe für Sonnenstoren und Markisen.

Im nachstehenden wird eine derartige Ausrüstungsbehandlung eines Gewebes aus gleichen Gewichtsanteilen PAN- und PAM-Fasern beispielsweise erläutert:
Das Ausgangsgewebe wird auf gebräuchliche Art bei 70-80° C alkalisch oder sauer ausgewaschen und auf einer Spannrahme bei etwa 100° C getrocknet.

Anschließend wird das gewaschene und getrocknete Gewebe mittels eines 2- oder 3-Walzen-Foulards mit einer wie vorstehend beschrieben hergestellten Imprägnierflotte in Form einer homogenen Dispersion der nachstehenden Zusammensetzung imprägniert, auf der Spannrahme bei 100°C getrocknet und danach einer Wärmebehandlung bei 160° C unterzogen. Das nun permanent flammhemmende und wasserabweisend ausgerüstete Gewebe kann dann aufgerollt und der Weiterverarbeitung zu Sonnenstoren oder Markisen zugeführt werden.

Die Imprägnierflotte enthielt die nachstehend angeführten Komponenten, die in den angegebenen Mengenanteilen wie folgt zu einer homogenen wäßrigen Dispersion verarbeitet wurden, wobei die Mengenanteile der einzelnen Komponenten in Gewichtsteilen (T) ausgedrückt sind:
26 T der licht- und wetterechten organischen Halogenverbindung N,N-Ethylen-bis-tetrabromphthal- imid und 15 T Antimontrioxid wurden in Gegenwart von 1 T des Natriumsalzes eines Copolymers von Diisobutyl und Maleinsäure als Dispergiermittel und von 24 T enthärtetem Wasser in einer Kolloidmühle auf eine Korngröße von etwa 0,9 11m gemahlen, wobei eine wäßrige Dispersion erhalten wurde.

Die erhaltene wäßrige Vordispersion wurde in einem Behälter mit einem gewöhnlichen, mit niedriger Tourenzahl angetriebenen Ankerrührer vorgelegt, und unter Rühren wurden als Bindemittel 40 T einer wäßrigen Acrylharzdispersion »Primal« langsam zugegeben, und das Rühren wurde bei niedriger Tourenzahl so lange fortgesetzt, bis eine homogene Dispersion erhalten wurde.

In die erhaltene Dispersion wurden dann nacheinander und unter fortgesetztem Rühren bei niedriger Tourenzahl und langsamer Zugabe zuerst 3 T eines feindispersen wäßrigen Pigmentteigs »Unispers« und danach 5 T eines Permanent-Hydrophobierungsmittels in Form einer Lösung von Fluorkohlenwasserstoff eingerührt, und das Rühren bei niedriger Tourenzahl wurde so lange fortgesetzt, bis eine homogene wäßrige Dispersion vorlag.

Der flammhemmende Effekt des solchermaßen ausgerüsteten Gewebes erfüllte die Anforderungen der Prüfnorm der SNV 198 898.

Bei den in Anführungszeichen gesetzten Produktenamen handelt es sich um eingetragene Warenzeichen.

## Patentansprüche

1. Verfahren für die flammhemmende Ausrüstung von Polyacrylnitrilfasern enthaltenden Textilmaterialien durch Imprägnierung der gewaschenen und getrockneten Textilmaterialien mit einer Dispersion und anschließender Trocknung bei 100°C und Wärmebehandlung bei 160°C, dadurch gekennzeichnet, daß die Dispersion
30-60 Gewichtsteile eines härt- oder gelierbaren Bindemittels,
15-40 Gewichtsteile N,N-Ethylen-bis-tetrabromphthalsäureimid,
10-20 Gewichtsteile Antimontrioxid,
0,5-1 Gewichtsteil eines Dispergiermittelt und
als Dispersionsmedium Wasser oder ein organisches Lösungsmittel enthält.

2. Verfahren nach Anspruch 1, worin die Textilmaterialien neben mindestens 50 Gew.-% Polyacrylnitrilfasern Baumwolle und/oderandere, insbesondere halogenhaltige Chemiefasern enthalten.

3. Verfahren nach Anspruch 1 oder 2, worin die Dispersion zusätzlich 2-5 Gewichtsteile eines organischen oder anorganischen Pigments oder eines Gemischs solcher Pigmente enthält.

4. Verfahren nach einem der Ansprüche 1-3, worin die Dispersion zusätzlich 3-6 Gewichtsteile eines Permanent-Hydrophobierungsmittels enthält.

5. Verfahren nach einem der Ansprüche 1-4, worin das Dispersionsmedium entweder enthärtetes Wasser, ein Keton, ein aromatischer oder aliphatischer Kohlenwasserstoff oder ein Gemisch solcher Kohlenwasserstoffe ist.

6. Verfahren nach einem der Ansprüche 1-5, worin das Bindemittel durch Vernetzung, Kondensation, physikalische Trocknung oder Vulkanisation härtbar ist.

7. Mittel für die Ausführung des Verfahrens gemäß Anspruch 1 in Form einer Dispersion, die
30-60 Gewichtsteile eines härt- oder gelierbaren Bindemittels,
15-40 Gewichtsteile N,N-Ethylen-bis-tetrabromphthalsäureimid,
10- 20 Gewichtsteile Antimontrioxid,
0,5-1 Gewichtsteil eines Dispergiermittels und
als Dispersionsmedium Wasser oder ein organisches Lösungsmittel enthält.

8. Mittel gemäß Anspruch 7, das zusätzlich 3-6 Gewichtsteile eines Permanent-Hydrophobierungsmittels und/oder eines organischen oder anorganischen Pigments enthält.

9. Verfahren zur Herstellung des Mittels gemäß Anspruch 7, dadurch gekennzeichnet, daß man in einem ersten Verfahrensschritt die organische Halogenverbindung und das Antimontrioxid in Gegenwart des Dispergiermittels im gesamten, den Restanteil des Mittels ausmachenden Mengenanteil des Dispersionsmediums bis zu einer Korngröße von höchstens 1 um mahlt und dispergiert, und daß man der erhaltenen Vordispersion unter Rühren bei niedriger Tourenzahl zumindest das Bindemittel langsam zusetzt und bei niedriger Tourenzahl bis zur Erzielung einer homogenen Dispersion weiterrührt.

10. Verfahren nach Anspruch 9, dadurch gekennzeichnet, daß man im zweiten Verfahrensschritt in die Bindemittel enthaltende Dispersion organisches oder anorganisches Pigment bei niedriger Tourenzahl einrührt und das Rühren bis zur Erzielung einer homogenen Dispersion weiterführt.

11. Verfahren nach Anspruch 9 oder 10, dadurch gekennzeichnet, daß man im zweiten Verfahrensschritt in die Bindemittel und gegebenenfalls Pigment oder ein Pigmentgemisch enthaltende Dispersion ein Permanent-Hydrophobierungsmittel bei niedriger Tourenzahl einrührt und das Rühren bis zur Erzielung einer homogenen Dispersion weiterführt.

## Claims

1. Process for the flame-resistant finishing of textile materials containing polyacrylnitrile fibres by impregnation of the washed and dried textile materials with a dispersion and subsequent drying at 100° C and heat treatment at 160° C, characterized in that the dispersion contains
30-60 parts by weight of a hardenable or gellable binder,
15-40 parts by weight of N,N-ethylene-bis-tetrabromophthalimide,
10-20 parts by weight of antimony trioxide,
0,5-1 part by weight of a dispersing agent, and
water or an organic solvent as the dispersion medium.

2. Process according to claim 1, wherein the textile materials contain, besides at least 50% by weight of polyacrylnitrile fibres, cotton and/or other man-made, particularly halogen-containing, fibres.

3. Process according to claim 1 or 2, wherein the dispersion additionally contains 2-5 parts by weight of an organic or inorganic pigment or of a mixture of such pigments.

4. Process according to one of the claims 1-3, wherein the dispersion additionally contains 3-6 parts by weight of a permanent-waterproofing agent.

5. Process according to one of the claims 1-4, wherein the dispersion medium is either softened water, a ketone, an aromatic or aliphatic hydrocarbon, or a mixture of such hydrocarbons.

6. Process according to one of the claims 1-5, wherein the binder is hardenable by cross-linking, condensation, physical drying, or vulcanization.

7. Agent for carrying out the process according to claim 1 in the form of a dispersion containing
30-60 parts by weight of a hardenable and gellable binder,
15-40 parts by weight of N,N-ethylene-bis-tetrabromophthalimide,
10-20 parts by weight of antimony trioxide,
0,5-1 part by weight of a dispersing agent, and
water or an organic solvent as the dispersion medium.

8. Agent according to claim 7, additionally containing 3-6 parts by weight of a permanent-waterproofing agent and/or of an organic or inorganic pigment.

9. Process for preparing the agent according to claim 7, characterized in that in a first process step the organic halogen compound and the antimony trioxide are dispersed and ground to a grain size of at most 1 micron in the presence of the dispersing agent in the entire quantitative proportion of the dispersion medium, and that at least the binder is slowly added to the resultant pre-dispersion with stirring at a low speed of rotation, and stirring is continued at a low speed of rotation until a homogeneous dispersion is obtained.

10. Process according to claim 9, characterized in that in the second process step organic or inorganic pigment is stirred into the binder-containing dispersio a low speed of rotation, and stirring is continued until a homogeneous dispersion is obtained.

11. Process according to claim 9 or 10, characterized in that in the second process step a permanent-waterproofing agent is stirred at a low speed of rotation into the dispersion containing binder and, as the case may be, pigment or a pigment mixture, and stirring is continued until a homogeneous dispersion is obtained.

## Revendications

1. Procédé de traitement ignifuge de matériaux textiles contenant des fibres en polyacrylonitrile, par imprégnation des matériaux textiles, après lavage et séchage, au moyen d'une dispersion, puis séchage à 100° C et traitement thermique à 160° C, caractérisé en ce que la dispersion contient
30 à 60 parties en poids d'un liant susceptible de se durcir ou de se figer,
15 à 40 parties en poids de N N-éthylène-bis-tétrabromo-phthalimide,
10 à 20 parties en poids de trioxide d'antimoine,
0,5 à 1 partie en poids d'un agent de dispersion, et
comme véhicule de dispersion, de l'eau ou un solvant organique.

2. Procédé selon la revendication 1, dans lequel les matériaux textiles contiennent au moins 50% en poids de fibres de polyacrylonitrile et en outre de la laine et/ou d'autres fibres chimiques, en particulier des fibres halogénées.

3. Procédé selon la revendication 1 ou la revendication 2, dans lequel la dispersion contient en outre 2 à 5 parties en poids d'un pigment organique ou inorganique, ou d'un mélange de tels pigments.

4. Procédé selon l'une des revendications 1 à 3 dans lequel la dispersion contient en outre 3 à 5 parties en poids d'un agent hydrofuge permanent.

5. Procédé selon l'une des revendications 1 à 4, dans lequel le véhicule de dispersion est de l'eau adoucie, une cétone, un hydrocarbure aromatique ou aliphatique ou un mélange de tels hydrocarbures.

6. Procédé selon l'une des revendications 1 à 5, dans lequel le liant est du type se durcissant par réticulation, condensation, séchage physique ou vulcanisation.

7. Produit pour la mise en oeuvre du procédé selon la revendication 1, constitué par une dispersion qui contient
30 à 60 parties en poids d'un liant susceptible de se durcir ou de se figer,
15 à 40 parties en poids de N,N-éthylène-bis-tétrabromo-phthalimide,
10 à 20 parties en poids de trioxyde d'antimoine,
0,5 à 1 parties en poids d'un agent de dispersion, et
comme véhicule de dispersion, de l'eau ou un solvant organique.

8. Produit selon la revendication 7 contenant en outre 3 à 6 parties en poids d'un agent hydrofuge permanent et/ou d'un pigment organique ou inorganique.

9. Procédé de fabrication du produit selon la revendication 7, caractérisé en ce que, dans une première étape on broie et disperse le composé organique halogéné et le trioxyde d'antimoine, en présence de l'agent de dispersion, dans l'ensemble du véhicule de dispersion qui contient le reste de l'agent de dispersion, jusqu'à obtention de grains ayant au plus 1 micron, on ajoute lentement à la dispersion ainsi obtenue, tout en la brassant à une faible vitesse de rotation,au moins le liant, et on continue à brasser à faible vitesse jusqu'à l'obtention d'une dispersion homogène.

10. Procédé selon la revendication 9, caractérisé en ce que dans une seconde étape, on ajoute à la dispersion contenant le liant, en la brassant à faible vitesse de rotation,un pigment organique ou inorganique et on poursuit le brassage jusqu'à obtention d'une dispersion homogène.

11. Procédé selon la revendication 9 ou la revendication 10, caractérisé en ce que dans la deuxième étape du procédé, on ajoute à la dispersion contenant le liant et éventuellement le pigment ou le mélange de pigments, un agent hydrofuge permanent en brassant à faible vitesse de rotation, et on poursuit le brassage jusqu'à obtention d'une dispersion homogène.
